# FASCICULE DE BREVET EUROPEEN

(11) **EP 0 227 518 B1**
(45) Date de publication et mention de la délivrance du brevet: **25.07.1990**
(21) Numéro de dépôt: 86402528.3
(22) Date de dépôt: 13.11.1986
(51) Int. Cl.: C23C 18/34

(54) **Bain à l'hydrazine pour le dépôt chimique de nickel et/ou de cobalt, et procédé de fabrication d'un tel bain**
Hydrazin enthaltendes Bad zum stromlosen Abscheiden von Nickel und/oder Kobalt und Verfahren zu dessen Herstellung
Hydrazine bath for the chemical deposition of nickel and/or cobalt, and process for preparing the same

(30) Priorité: 22.11.1985 FR 8517339
(43) Date de publication de la demande: 01.07.1987
(73) Titulaire: Office National d'Etudes et de Recherches Aérospatiales (O.N.E.R.A.), 92320 Châtillon-sous-Bagneux (FR)
(72) Inventeur: Josso, Pierre, F-92130 Issy les Moulineaux (FR); Gossart, Isabelle, F-92290 Chatenay Malabry (FR); Duret-Thual, Claude, F-42800 Rive de Gier (FR)
(74) Mandataire: Plaçais, Jean-Yves

(56) Documents cités:
- FR-A- 2 341 671
- US-A- 3 416 955
- PLATING, vol. 54, no. 4, avril 1967, pages 385-390; J.W: DINI et al.: "Thick nickel deposits of high purity by electroless methods"

## Description

L'invention concerne le dépôt chimique de nickel et/ou de cobalt par réduction autocatalytique.

Tous les bains utilisés industriellement jusqu'à maintenant pour ce type de dépôt, qu'il s'agisse de bains acides ou de bains alcalins, utilisent un réducteur contenant du phosphore ou du bore sous forme d'un hypophosphite alcalin ou de dérivés hydrogénés du bore. En plus de ce réducteur, ils contiennent au moins un composé du métal ou des métaux à déposer, au moins un complexant de ce métal et au moins un stabilisant.

Les dépôts de nickel et/ou de cobalt obtenus à partir de ces bains ne sont pas purs. Ils contiennent en effet du phosphore ou du bore provenant du réducteur, ainsi que des éléments issus des stabilisants: soufre et/ou métaux lourds, par exemple thallium.

Le brevet N° 2 531 103 du Demandeur propose des bains permettant d'obtenir des dépôts exempts d'impuretés issues des stabilisants, et destinés notamment au traitement d'aubes de turbines pour les applications aéronautiques, ces impuretés étant très gênantes pour ces applications et ne pouvant être éliminées par un traitement ultérieur.

Mais les dépôts obtenus contiennent encore du phosphore ou du bore provenant des réducteurs au phosphore ou au bore et ces impuretés sont gênantes pour les applications considérées; il est donc nécessaire de les éliminer après l'opération de dépôt.

Or, l'élimination du phosphore est très difficile et est même impossible dans certains cas. Quant au bore, il peut être enlevé, mais d'une façon incomplète, par un procédé décrit dans le brevet N° 2 278 794 du Demandeur.

Il existe donc besoin de bains de dépôt chimique dont le réducteur ne contient ni phosphore ni bore, et conduisant à des dépôts exempts de ces impuretés.

L'hydrazine répond à ces conditions, son oxydation par les ions nickel ou cobalt conduisant exclusivement à la formation d'hydrogène et d'azote, qui se dégagent à l'état gazeux.

Des bains de dépôt chimique de nickel et/ou de cobalt contenant comme réducteur l'hydrozine sont décrits dans un article de Dini et Coronado publié dans Plating Vo. 54, p. 385 (1967), et dans le brevet des Etats-Unis N° 3 198 659.

Les bains décrits dans l'article nécessitent l'utilisation de produits de départ de très grande pureté et leur maintenance est extrêmement délicate, ce qui conduit à un coût trop élevé pour que puisse être envisagé un développement industriel du procédé.

Les bains décrits dans le brevet Etats-Unis N° 3 198 659, comme l'indique l'article qui s'y réfère, ne permettent que des dépôts extrêmement minces, d'une épaisseur de de l'ordre du micron.

Un but de l'invention est de procurer des bains de dépôt chimique de nickel et/ou de cobalt utilisables industriellement et permettant d'obtenir des dépôts très purs et d'épaisseur importante.

un autre but est de procurer des bains à l'hydrazine pour le dépôt chimique de nickel et/ou de cobalt utilisables industriellement et conduisant à des dépôts d'épaisseur importante.

Pour résoudre ce problème, les inventeurs ont étudié les équilibres et les réactions chimiques intervenant dans les bains à l'hydrazine et ont abouti à la formulation des hypothèses exposées ci-après.

Les ions nickel et/ou cobalt sont complexés concurrement par l'hydrazine et par le complexant proprement dit du bain, le coefficient de partage entre l'hydrazine et le-complexant étant déterminé par les constantes de dissociation des deux réactions de complexation.

Le dépôt du nickel ou du cobalt se fait uniquement par décharge du complexe hydrazine-cation métallique.

De nombreux ions, et en particulier les ions chlorure, sulfate et nitrate, ont un effet perturbateur sur la formation du complexe hydrazine-cation métallique et/ou sur l'activité catalytique du dépôt.

Ces considérations ont conduit les inventeurs sur la voie de la solution.

L'invention a pour objet un bain pour le dépôt chimique de nickel et/ou de cobalt, comprenant un composé du métal (ou des métaux) à déposer, un réducteur constitué par l'hydrazine, un complexant du métal, et au moins un stabilisant, caractérisé en ce que ledit composé est le nickel-II-tri(éthylènediamine) hydroxyde et/ou le cobalt-II-tri(éthylènediamine) hydroxide de formule M(NH2CZH4-NH2)3(OH)z, dans laquelle M représente le nickel et/ou le cobalt, l'éthylènediamine jouant le rôle du complexant.

Le nickel (ou cobalt) II-tri(éthylènediamine) hydroxyde est parfaitement compatible avec l'hydrazine et leur utilisation conjointe permet un fonctionnement du bain pendant une durée pratiquement illimitée par addition continue du composé métallique et du réducteur, la concentration en éthylènediamine n'intervenant pas dans le mécanisme de dépôt tant que ce corps est en excès, d'où il résulte la possibilité d'obtenir des dépôts très purs et épais.

Le bain selon l'invention est de préférence porté à un pH supérieur à 11 par un agent alcalinisant qui peut être l'hydroxyde de sodium.

Le bain selon l'invention permet l'inclusion dans le dépôt de particules, par exemple d'alumine AI₂0₃ ou d'yttrine Y₂0₃, contenues dans le bain. Grâce à la régularité dans le temps des caractéristiques du bain, on obtient une répartition uniforme des particules dans l'épaisseur du dépôt.

L'invention a également pour objet un procédé de fabrication d'un bain tel que décrit ci-dessus, dans lequel on- prépare une solution alcaline de M(NH₂C₂H₄―NH₂)₃(OH)₂, dite solution-mère, et on y ajoute ensuite les stabilisants et l'hydrazine.

Une telle solution-mère, d'une stabilité parfaite, permet de réaliser des bains convenant à différentes applications par addition de stabilisants et éventuellement de particules appropriés.

D'autres caractéristiques et avantages de l'invention ressortiront de la description donnée ci-après de quelques exemples de réalisation, et des illustrations annexées dans lesquelles les figures 1 à 6 sont des coupes micrographiques de dépôt chimiques obtenus par la mise en oeuvre de l'invention.

### Exemples 1 à 3

Ces exemples sont relatifs à la préparation d'une solution-mère propre à fournir un bain selon l'invention. Ils utilisent respectivement l'hydroxyde, le carbonate basique et l'oxalate du métal à déposer en tant que précurseur insoluble du composé métallique.

### Exemple 1

On désigne par M²- le cation métallique avec M = Ni et/ou Co. Le sel métallique initial est un sel pur pour galvanoplastie. Le choix de l'anion (désigné par A-) associé au cation est indifférent et laissé au choix de l'homme de métier (chlorure, sulfate ou autre).

On procède d'abord aux opérations classiques suivantes:
- mis en solution de MA₂ et traitement pendant une heure au permanganate de potassium;
- traitement de la solution ainsi obtenue au charbon végétal activé pendant une heure et filtration dans l'heure suivante.
   on obtient ainsi une solution de MA₂ nettoyée et filtrée comme il est d'usage dans la technique. On opère alors comme suit:

- ajout d'hydroxyde de sodium en excès par rapport à la quantité stoechiométrique nécessaire à la précipitation de l'hydroxyde de M selon:

- décantation ou filtration pour récupérer le précipité,
- après lavage, traitement du précipité par l'éthylènediamine (symbolisée par ED) anhydre en quantité supérieure de 10% à la quantité stoechiométrique:
- reglage du pH au-dessus de 11 par addition d'hydroxyde de sodium.

La solution-mère est alors prête.

### Exemple 2

Le sel de départ est le carbonate basique de M, couramment utilisé dans la technique pour la correction du pH des bains électrolytiques au sulfamate de nickel et/ou de cobalt. L'avantage présenté par l'utilisation d'un tel sel réside dans sa pureté intrinsèque, due son mode d'élaboration. On le traite directement par l'éthylènediamine anhydre en quantité supérieure de 10% à la quantité stoechiométrique nécessaire et il se produit la réaction:

La solution obtenue est diluée au demi.

La majorité des ions carbonates présents en solution est ensuite éliminée par ajout d'hydroxyde de baryum en excès par rapport à la quantité stoechiométrique nécessaire selon la réaction:

Après filtration et réglage du pH à l'hydroxyde de sodium (>11), la solution-mère est prête.

### Exemple 3

Comme dans l'Exemple 1, l'anion du sel initial est indifférent; la solution de MA₂ est préparée de la même manière. A cette solution est ajouté un large excès d'acide oxalique qui entraîne la précipitation d'oxalate de M selon la réaction:

Après lavage, le précipité est traité par l'éthylènediamine anhydre en quantité supérieure de 10% à la quantité stoechiométrique nécessaire selon la réaction:

Après dilution au demi, il suffit d'alcaliniser la solution à l'aide d'hydroxyde de sodium en excès pour obtenir le composé désiré selon la réaction: filtration et réglage du pH à l'hydroxyde de sodium (>11), la solution-mère est prête.

Ce procédé est plus simple à mettre en oeuvre et moins coûteux que les deux précédents.

### Exemples 4 à 10

Ces exemples permettent d'aboutir à des bains de dépôt de nickel et/ou cobalt indifféremment à partir d'une solution-mère préparée selon l'un des Exemples 1 à 3.

### Exemple 4

II s'agit d'un bain pour le dépôt de nickel contenant de l'imidazole comme stabilisant.

Sa composition est la suivante:
composé métallique: nickel-II-/tri(éthylènediamine) hydroxyde
agent de pH: hydroxyde de sodium NaOH: 0,5 mol.1⁻¹
stabilisants: primaire: imidazole C₃H₄N₂: 0,3 mol.1⁻¹ secondaire: pentoxyde d'arsenic AS₂O₅: 6,5.10⁻⁴ Mol.1⁻¹
réducteur: hydrazine hydratée N₂H₄,H₂O: 2,06 mol.1⁻¹

La température du bain est maintenue entre 88 et 92°C. La vitesse de dépôt est alors comprise entre 10 et 15 µm.h⁻¹.

La figure 1 est une photographie d'un dépôt obtenu sur un substrat en laiton, grossie 500 fois. Le dépôt de nickel pur obtenu est gris clair, d'une épaisseur régulière et d'une dureté d'environ 450 HK (ou dureté Knoop) sous charge de 50 g.

### - Exemple

On prépare un bain de dépôt de nickel comportant comme stabilisant du sulfate de thallium, ayant la composition suivante:
composé métallique: nickel-II-tri(éthylènediamine)hydroxyde
agent de pH: hydroxyde de sodium NaOH: 0,5 mol.1⁻¹
Stabilisants: primaire: sulfate thalleux TI₂SO₄: 1,6.10⁻⁴ mol.1⁻¹ secondaire: pentoxyde d'arsenic As₂O₅: 6,5.10⁻⁴ mol.1⁻¹
réducteur: hydrazine hydratée N₂H₄,H₂0: 2,06 mol.1⁻¹

La température est maintenue entre 88 et 92°C.

La réaction de dépôt démarre spontanément, même sur substrats en alliage cuivreux. La prise de poids est d'environ 115 mg.cm⁻².h⁻¹, ce qui correspond à une vitesse de croissance du dépôt d'environ 130 µm.h⁻¹.

La stabilité de cette solution est remarquable et sa durée de vie semble illimitée. On a ainsi déposé 28,4 g de nickel métallique, avec un bain d'un litre contenant initialement l'équivalent de 8,2 g de nickel métallique. On a donc renouvelé 3,5 fois la concentration initiale, après quoi le bain fonctionnait toujours de façon satisfaisante.

Le dépôt obtenu est noir et ne réfléchit pas la lumière. l'observation métallographique d'une coupe de ce dépôt montre qu'il est poreux (voir la figure 2 qui représente une photographie grossie 100 fois d'un dépôt obtenu sur un substrat en laiton).

La dureté mesurée sur le dépôt brut de bain s'élève à 400 HK environ (ou 450 HV, dureté Vickers), sous charge de 50 g.

L'analyse des gaz occlus donne 9 ppm d'hydrogène, 542 ppm d'azote et 429 ppm d'oxygène.

Ce bain, ainsi que certains bains des exemples suivants, contient des ions thallium et conduit par conséquent à la présence de traces de thallium dans le dépôt. Comme exposé dans le brevet N° 2 531 103 précité, ces bains au thallium ne conviennent pas pour les applications aéronautiques mentionnées plus haut. Cependant, ils peuvent présenter un grand intérêt dans d'autres applications, en raison de leur longévité, de la régularité, de l'épaisseur, des caractéristiques physiques et mécaniques des dépôts qu'ils permettent d'obtenir, et de la possibilité d'inclure dans ceux-ci des particules réparties uniformément.

### Exemple 6

On prépare un bain comportant comme stabilisant du sulfate de thallium. Ce bain diffère du précédent en ce que le nickel-II-tri(éthylènediamine) hydroxyde est remplacé par une quantité equivalente de cobalt-II-tri(éthylènediamine) hydroxyde, et en ce qu'on ajoute 1,7 mol.1⁻¹ d'éthylènediamine.

La température du bain est maintenue entre 78 et 82°C. La vitesse de dépôt est comprise entre 25 et 30 µm.h⁻¹.

La photographie de la figure 3, grossie 500 fois, illustre le dépôt de cobalt obtenu sur substrat en laiton. Ce dépôt est semi-brillant, dense et régulier, d'une dureté d'environ 350 HK, sous charge de 50 g.

Dans ce bain, il est nécessaire d'introduire de l'éthylènediamine libre pour maintenir en solution les ions cobalt, ceux-ci ayant une affinité pour l'éthylènediamine moindre que les ions nickel.

### Exemple 7

Cet exemple illustre un bain de dépôt de nickel contenant des particules d'alumine.

Sa composition est la suivante:
composé métallique: nickel-II-tri(éthylènediamine) hydroxyde
agent de pH: hydroxyde de sodium NaOH: 0,5 mol.1⁻¹
stabilisants: primaire: sulfate thalleux Tl₂SO₄: 1,6.10⁻⁴ mol.1⁻¹ secondaire: pentoxyde d'arsenic A_{S2}0₅ 6,5.10⁻⁴ mol.1⁻¹
charge: alumine A1₂0₃ (diamètre moyen = 0,6 pm): 25 g/l⁻¹
réducteur: hydrazine hydratée N₂H₄,H₂0: 2,06 mol.1⁻¹

La température est maintenue entre 88 et 92°C. La vitesse de dépôt est de l'ordre de 35 µm.h⁻¹.

Le dépôt est de couleur noire. Un examen sur coupe métallographique montre des particules d'alumine englobées dans le dépôt de nickel (voir la figure 4 qui représente une photographie grossie 700 fois d'un dépôt obtenu sur un substrat en laiton, l'alumine ayant été ajoutée après 20 minutes de dépôt). La dureté de ce dépôt est de 400 HV environ, sous charge de 50 g, comparable à celle obtenue pour le dépôt sans alumine; et comme dans l'exemple 5, le dépôt est poreux.

### Exemple 8

On prépare un bain de dépôt de nickel stabilisé à l'acétate de plomb, ayant pour composition:
composé métallique: nickel-II-tri(éthylènediamine) hydroxyde
agent de pH: hydroxyde de sodium NaOH: 0,5 mol.1⁻¹
stabilisants: primaire: acétate de plomb Pb(O₂CCH₃)₂,3H₂O: secondaire: pentoxyde d'arsenic As₂O₅: 6,5.10⁻⁴ mol.1⁻¹
réducteur: hydrazine hydratée N₂H₄,H₂0: 2,06 mol.1⁻¹

La température est maintenue entre 88 et 92°C. La réaction de dépôt démarre spontanément, même sur substrats en alliages cuivreux.

La vitesse de dépôt est d'environ 20 µm.h.⁻¹.

Le dépôt est de couleur gris sombre, dense et régulier (voir la figure 5 qui représente un photographie grossie 750 fois de deux dépôts successifs obtenus sur un substrat en laiton, sans aucune préparation de surface entre ceux-ci).

### Exemple 9

On reprend le bain de l'exemple 8, auquel on ajoute 20 grammes par litre de particules d'yttrine de granulométrie comprise entre 0,5 et 1,5 micron.

On maintient la température entre 88 et 92°C et on agite le bain au moyen d'un agitateur tournant à environ 800 tours par minute.

La vitesse de dépôt est comprise entre 10 et 15 µm.h⁻¹.

Le dépôt obtenu est gris foncé, dense et régulier: un examen métallographique montre les particules d'yttrine englobées dans une matrice de nickel (voir la figure 6 qui représente une photographie grossie 950 fois d'un dépôt obtenu sur un substrat en acier doux).

### Exemple 10

Un bain nickel-cobalt a la composition suivante:
composé métallique: Nickel-II-tri(éthylènediamine) hydroxyde: 0.14 mol.1⁻¹ Cobalt-II-tri(éthylènediamine) hydroxyde: 7.10-³ mol.1⁻³
complexant: éthylènediamine: 3.10⁻³ mol.1⁻¹
agent de pH: hydroxyde de sodium: 0,5 mol.1⁻¹
stabilisants: primaire: acétate de plomb: 0,5 mol.1⁻¹ secondaire: As₂0ₛ 6,5.10-⁴ mol.1⁻¹
réducteur: hydrazine hydratée: 2,06 mol.1⁻¹

La température est maintenue entre 78 et 82°C.

La vitesse de dépôt est de 18,1 µm.h⁻¹

On a réalisé un dépôt d'une épaisseur de 13,2 pm d'un alliage nickel-cobalt, comme le montre l'analyse qualitative par spectroscopie dispersive en énergie du microscope électronique à balayage.

La teneur en gaz occlus des différents dépôts obtenus est relativement faible, ce qui entraîne peu de tension dans les couches métalliques. Ainsi, les teneurs en oxygène, en azote et en hydrogène du dépôt de l'exemple 6 sont respectivement de 429, 542 et 9 ppm, sensiblement plus basses que les valeurs minimales citiées dans l'article précité de Dini et Coronado, à savoir 900, 2410 et 150 ppm.

Il est possible également d'obtenir des dépôts de cobalt et/ou de nickel semi-brillant.

La vitesse de dépôt du nickel, qui est de 15 µm.h⁻¹ environ pour les dépôts denses, peut être augmentée par addition-de thallium. Des vitesses de dépôt de 130 µm.h⁻¹ont ainsi été obtenues. Dans ce cas, les dépôts sont poreux et noirs.

Les contraintes résiduelles dans ces dépôts sont également faibles, autorisant l'obtention de couches de forte épaisseur. Ainsi, on a réalisé au laboratoire un dépôt d'environ 1 mm.

## Revendications

1. Bain pour le dépôt chimique de nickel et/ou de cobalt, comprenant un composé du métal (ou des métaux) à déposer, un réducteur constitué par l'hydrazine, un complexant du métal et au moins un stabilisant, caractérisé en ce que ledit composé est le nickel-II-tri-éthylènediamine) hydroxyde et/ou le cobalt(ll-triéthylènediamine) hydroxyde de formule M(NH₂―C₂H₄― NH₂)₃(OH)₂, dans laquelle M représente le nickel et/ou le cobalt, l'éthylènediamine jouant le rôle du complexant.

2. Bain selon la revendication 1, caractérisé en ce qu'il contient un agent alcalinisant.

3. Bain selon la revendication 2, caractérisé en ce que l'agent alcalisant est l'hydroxyde de sodium.

4. Bain selon l'une des revendications précédentes, caractérisé en ce que son pH est supérieur à 11.

5. Bain selon l'une des revendications précédentes, caractérisé en ce qu'il contient de l'imidazole comme stabilisant.

6. Bain selon l'une des revendications 1 à 4, caractérisé en ce qu'il contient un sel thalleux comme stabilisant.

7. Bain selon la revendication 6, caractérisé en ce que le stabilisant est du sulfate thalleux.

8. Bain selon l'une-des revendications 1 à 4, caractérisé en ce qu'il contient un sel de plomb comme stabilisant.

9. Bail selon la revendication 8, caractérisé en ce que le stabilisant est l'acétate de plomb.

10. Bain selon l'une des revendications précédentes, caractérisé en ce qu'il contient du pentoxyde d'arsenic comme stabilisant.

11. Bain selon l'une des revendications précédentes, caractérisé en ce qu'il contient des particules destinées à être incluses dans le dépôt.

12. Bain selon la revendication 11, caractérisé en ce qu'il contient des particules d'alumine.

13. Bain selon la revendication 11, caractérisé en ce qu'il contient des particules d'yttrine.

14. Bain selon l'une des revendications précédentes, caractérisé en ce qu'il contient de l'éthylènediamine libre.

15. Procédé de fabrication d'un bain selon l'une des revendications précédentes, caractérisé en ce qu'on prépare une solution alcaline de M(NH₂―C₂H₄― NH₂)₃(OH)₂, dite solution-mère, et qu'on y ajoute ensuite les stabilisants et l'hydrazine. '

16. Procédé selon la revendication 15, caractérisé en ce qu'on prépare la solution-mère en utilisant un composé insoluble du métal et en traitant ledit composé par l'éthylènediamine.

17. Procédé selon la revendication 16, caractérisé en ce que le composé insoluble est l'hydroxyde M(OH)₂ que l'on précipite à partir d'une solution d'un sel du métal au moyen d'un hydroxyde alcalin.

18. Procédé selon la revendication 16, caractérisé en ce que le composé insoluble est le carbonate basique du métal et en ce qu'on précipite les ions carbonates par l'hydroxyde de baryum.

19. Procédé selon la revendication 16, caractérisé en ce que le composé insoluble est l'oxalate M(C0₂)₂ que l'on précipite à partir d'une solution d'un sel du métal par l'acide oxalique.

20. Procédé selon l'une des revendications 16 à 19, caractérisé en ce qu'on utilise un léger excès d'éthylènediamine par rapport à la quantité stoechiométrique.

21. Solution-mère propre à fournir un bain selon l'une des revendications 1 à 14, caractérisé en ce qu'elle est composée essentiellement de M(NH₂―C₂H₄―NH₂)₃(OH)₂ en solution aqueuse alcaline.

## Patentansprüche

1. Bad zum stromlosen Abscheiden von Nickel und/oder Kobalt, das aus einer Metallverbindung (aus einem oder mehreren Metallen) zum Abscheiden, einem hydrazinhaltigen Reduktionsmittel, einem Metall-Komplexbildner und mindestens einem Stabilisator besteht, dadurch gekennzeichnet, daß die genannte Verbindung Nickel (11)-Triäthylendiamin)-Hydroxyd und/oder Kobalt(II-Triäthylendiamin)-Hydroxyd mit der Formel M(NH₂―C₂H₄― NH₂)₃(OH)₂ ist; M steht dabei für Nickel und/oder Kobalt, Äthylendiamin ist der Komplexbildner.

2. Bad nach Anspruch 1, dadurch gekennzeichnet, daß es ein Alkalisierungsmittel enthält.

3. Bad nach Anspruch 2, dadurch gekennzeichnet, daß das Alkalisierungsmittel aus Natriumhydroxyd besteht.

4. Bad nach den obtenstehenden Ansprüchen, dadurch gekennzeichnet, daß der PH-Wert größer als 11 ist.

5. Bad nach den obenstehenden Ansprüchen, dadurch gekennzeichnet, daß es als stabilisator Imidazol enthält.

6. Bad nach den Ansprüchen 1 bis 4, dadurch gekennzeichnet, daß es als Stabilisator ein Thalliumsalz enthält. -

7. Bad nach Anspruch 6, dadurch gekennzeichnet, daß es als Stabilisator Thalliumsulfat enthält.

8. Bad nach den Ansprüchen 1 bis 4, dadurch gekennzeichnet, daß es als Stabilisator ein Bleisalz enthält.

9. Bad nach Anspruch 8, dadurch gekennzeichnet, daß es als Stabilisator Bleiazetat enthält.

10. Bad nach einem der obenstehenden Ansprüche, dadurch gekennzeichnet, daß es als Stabilisator Arsenpentoxid enthält.

11. Bad nach einem der obenstehenden Ansprüche, dadurch gekennzeichnet, daß es Partikel enthält, die in dem Niederschlag enthalten sein sollen.

12. Bad nach Anspruch 11, dadurch gekennzeichnet, daß es Aluminiumpartikel enthält.

13. Bad nach Anspruch 11, dadurch gekennzeichnet, daß es Yttrinpartikel enthält.

14. Bad nach einem der obenstehenden Ansprüche, dadurch gekennzeichnet, daß es freies Äthylendiamin enthält.

15. Herstellungsverfahren für ein Bad nach den obenstehenden Ansprüchen, dadurch gekennzeichnet, daß eine alkalische Lösung von M(NH₂-C₂H₄-NH₂)₃(OH)₂, die sogenannte Mutterlösung, hergestellt wird und anschließend die Stabilisatoren und das Hydrazin hinzugefügt werden.

16. Verfahren nach Anspruch 15, dadurch gekennzeichnet, daß eine Mutterlösung mit einer metallunlöslichen Verbindung hergestellt und mit Äthylendiamin behandelt wird.

17. Verfahren nach Anspruch 16, dadurch gekennzeichnet, daß die unlösliche Verbindung aus Hydroxid (M(OH)₂ besteht, die über eine Metallsalzlösung mit Hilfe eines alkalischen Hydroxyds ausgefällt wird.

18. Verfahren nach Anspruch 16, dadurch gekennzeichnet, daß die unlösliche Verbindung aus basischem Metallkarbonat besteht und dadurch, daß die Karbonat-Ionen durch das Bariumhydroxyd ausgefällt werden.

19. Verfahren nach Anspruch 16, dadurch gekennzeichnet, daß die unlösliche Verbindung Oxalat M(CO_{I})₂ ist, das über eine Metallsalzlösung mit Oxalsäure ausgefällt wird.

20. Verfahren nach einem der Ansprüche 16 bis 19, dadurch gekennzeichnet, daß im Verhältnis zur stöchiometrischen Menge ein leichter Überschuß von Äthylendiamin verwendet wird.

21. Geeignete Mutterlösung für ein Bad nach einem der Ansprüche 1 bis 14, dadurch gekennzeichnet, daß sie im wesentlichen aus M(NH₂―C₂H₄ ―NH₂)₃(OH)₂ in einer wässrigen basischen Lösung besteht.

## Claims

1. Bath for the chemical deposition of nickel and/or cobalt, comprising a compound of the,metal (or metals) to be deposited, a reducer constituted by hydrazine, a complexant of the metal and at least one stabiliser, characterized in that the said compound is nickel-II-tri(ethylene diamine) hydroxide and/or cobalt II-tri(ethylene diamine) hydroxide of the formula M(NH₂―C₂H₄―NH₂)₃(OH)₂, in which M represents nickel and/or cobalt, with the ethylene diamine playing the part of complexant.

2. Bath according to claim 1, characterized in that it contains an alkalinising agent.

3. Bath according to claim 2, characterized in that the alkalinising agent is sodium hydroxide.

4. Bath according to one of the preceding claims, characterized in that its pH is higher than 11.

5. Bath according to one of the preceding claims, characterized in that it contains imidazole as stabiliser.

6. Bath according to one of claims 1 to 4, characterized in that it contains a thallous salt as stabiliser.

7. Bath according to claim 6, characterized in that the stabilisant is thallous sulphate.

8. Bath according to one of claims 1 to 4, characterized in that it contains a salt of lead as stabiliser.

9. Bath according to claim 8, characterized in that the stabiliser is lead acetate.

10. Bath according to one of the preceding claims, characterized in that it contains arsenic pentoxide as stabiliser.

11. Bath according to one of the preceding claims, characterized in that it contains particles intended to be included in the deposit.

12. Bath according to claim 11, characterized in that it contains particles of alumina.

13. Bath according to claim 11, characterized in that it contains particles of yttrine.

14. Bath according to one of the preceding claims, characterized in that it contains free ethylene diamine.

15. Process for preparing a bath according to one of the preceding claims, characterized in that an alkaline solution of M(NH₂₋C₂H₄-NH₂)₃(OH)₂ is prepared, termed the mother solution, and then the stabilisers and the hydrazine are added thereto.

16. Process according to claim 15, characterized in that the mother solution is prepared by using an insoluble compound of the metal and by treating the said compound with ethylene diamine.

17. Process according to claim 16, characterized in that the insoluble comound is the hydroxide M(OH)₂ which is precipitated from a solution of a salt of the metal by means of an alkaline hydroxide.

18. Process according to claim 16, characterized in that the insoluble compound is the basic carbonate of the metal and in that the carbonate ions are precipitated by barium hydroxide.

19. Process according to claim 16, characterized in that the insoluble compound is the oxalate M(C0₂)₂ which is precipitated from a solution of a salt of the metal by oxalic acid.

20. Process according to one of claims 16 to 19, characterized in that a slight excess of ethylene diamine is used with respect to the stoichiometric quantity.

21. Mother solution suitable for providing a bath according to one of claims 1 to 14, characterized in that it is composed essentially of M(NH₂―C₂H₄―NH₂)₃(OH)₂ in aqueous alkaline solution.
